# EUROPÄISCHE PATENTANMELDUNG

(11) **EP 4 675 000 A1**
(43) Veröffentlichungstag der Anmeldung: **07.01.2026**
(21) Anmeldenummer: 24186764.7
(22) Anmeldetag: 05.07.2024
(51) Int. Cl.: C22C 38/00, C22C 38/02, C22C 38/44, C22C 38/46, C22C 38/48, C22C 38/52, C22C 38/58, C21D 1/26, C21D 6/00

(54) **FORMGEDÄCHTNISLEGIERUNG UND VERFAHREN ZUR HERSTELLUNG EINER SOLCHEN**

(71) Anmelder: voestalpine BÖHLER Edelstahl GmbH & Co KG, 8605 Kapfenberg (AT); EMPA Eidgenössische Materialprüfungs- und Forschungsanstalt, 8600 Dübendorf (CH)
(72) Erfinder: FLUCH, Rainer, 8605 Kapfenberg (AT); YANG, Yajiao, 8600 Dübendorf (CH); LEINENBACH, Christian, 8600 Dübendorf (CH); SHAHVERDI, Moslem, 8600 Dübendorf (CH)
(74) Vertreter: Lambsdorff & Lange Patentanwälte Partnerschaft mbB

(57) **Zusammenfassung**

Eine Formgedächtnislegierung auf Fe-Mn-Si-Basis enthält (in Gew.-%): Mn: 15 - 20%, Si: 4 - 9%, Cr: 11 - 18%, Ni: 2,5 - 7%, V: 0,3 - 0,9%, C: 0,03 - 0,3%, N: 0,005 - 0,5%, wobei Cr + Si: 15 - 22%, sowie die optionalen Elemente Al: < 0,1%, P: < 0,1%, S: < 0,05%, Mo: < 3%, Co: < 1%, Nb: < 1%, seltene Erdmetalle in Summe < 0,3%, der Rest Eisen und unvermeidbare Verunreinigungen.

## Beschreibung

Die Erfindung betrifft eine Formgedächtnislegierung auf Fe-Mn-Si-Basis sowie ein Verfahren zur Herstellung einer solchen Formgedächtnislegierung auf Fe-Mn-Si-Basis.

Formgedächtnislegierungen kennzeichnen sich dadurch, dass sie einen Formgedächtniseffekt (auch als SME (Shape Memory Effect) bezeichnet) zeigen. Der Formgedächtniseffekt basiert auf einer reversiblen, diffusionslosen Scherbewegung des Metallgitters vom γ-Austenit (kubisch flächenzentriert, fcc) zum metastabilen ε-Martensit (hexagonal dichtes Gitter, hcp).

Das ursprüngliche Mikrogefüge einer nicht deformierten Fe-Mn-Si Formgedächtnislegierung (auch als SMA (Shape Memory Alloy) bezeichnet) ist γ-Austenit. Durch eine Verformung der Legierung kann die bei der Verformung entstehende Spannung die Umwandlung von γ-Austenit in ε-Martensit begünstigen, was als "Martensitumwandlung" oder vorwärtsgerichtete martensitische Phasenumwandlung" bezeichnet wird. Nach der Verformung kann sich der spannungsinduzierte ε-Martensit bei einer Aktivierung (erfolgt z.B. durch Erwärmen) wieder in γ-Austenit umwandeln. Dadurch kann die ursprüngliche Form einer Fe-Mn-Si Formgedächtnislegierungen bis zu einem gewissen Grad wiederherstellt werden. Dieser Vorgang wird auch als "Austenitumwandlung" oder "umgekehrte martensitische Phasenumwandlung" bezeichnet.

Mit anderen Worten kennzeichnet den SME eine durch Dehnung erzeugte Umwandlung in ein metastabiles ε-Martensit sowie eine durch Erwärmung bewirkte Rückumwandlung zu γ-Austenit. Bei der Rückumwandlung tritt eine Kontraktion auf, durch die eine Spannung in der Formgedächtnislegierung aufgebaut werden kann, sofern diese mechanisch fixiert ist (wobei durch die mechanische Fixierung die Kontraktion verhindert wird).

In vielen Anwendungsgebieten von Formgedächtnislegierungen auf Fe-Mn-Si-Basis ist eine Verbesserung der Korrosionsbeständigkeit der Formgedächtnislegierungen wünschenswert. Das trifft insbesondere zu, wenn die Formgedächtnislegierung z.B. als Verstärkung oder Träger im Baubereich (z.B. Betonbau) zum Einsatz kommt. Dabei soll durch die Erhöhung der Korrosionsbeständigkeit der SME nicht beeinträchtigt werden.

Ferner ist eine Erhöhung oder zumindest keine Verschlechterung der Dehngrenze und somit der Rückumwandlungsspannung der Formgedächtnislegierung angestrebt, um genügend hohe Spannungen in der praktischen Anwendung (z.B. Betonbau, Brückenbau, etc.) zu erreichen.

Ein weiterer Aspekt - insbesondere bei Anwendungen im Bausektor - besteht darin, dass die Formgedächtnislegierung eine hohe Festigkeit und/oder eine möglichst geringe Aktivierungstemperatur aufweisen soll, um zu keiner Schädigung des z.B. Betons zu führen.

Eine der Erfindung zugrunde liegende Aufgabenstellung kann darin gesehen werden, eine Formgedächtnislegierung mit hoher Korrosionsbeständigkeit bei gleichzeitig hoher Rückumwandlungsspannung und Festigkeit zu schaffen. Ferner zielt die Erfindung darauf ab, ein Verfahren zur Herstellung einer Formgedächtnislegierung mit den genannten Eigenschaften anzugeben.

Die der Erfindung zugrunde liegende Aufgabenstellung wird durch die Merkmale der unabhängigen Ansprüche gelöst. Ausführungsbeispiele und Weiterbildungen sind Gegenstand der anhängigen Ansprüche.

Demnach enthält eine Formgedächtnislegierung auf Fe-Mn-Si-Basis (in Gew.-%) Mn: 15 - 20%, Si: 4 - 9%, Cr: 11 - 18%, Ni: 2,5 - 7%, V: 0,3 - 0,9%, C: 0,03 - 0, 3%, N: 0,005 - 0,5%, wobei Cr + Si: 15 - 22%, sowie die optionalen Elemente Al: < 0,1%, P: < 0,1%, S: < 0,05%, Mo: < 3%, Co: < 1%, Nb: < 1%, seltene Erdmetalle in Summe < 0,3%, der Rest Eisen und unvermeidbare Verunreinigungen.

Ferner umfasst ein Verfahren zur Herstellung einer Formgedächtnislegierung auf Fe-Mn-Si-Basis die Arbeitsschritte: Erschmelzen einer Metallschmelze, die (in Gew.-%) Mn: 15 - 20%, Si: 4 - 9%, Cr: 11 - 18%, Ni: 2,5 - 7%, V: 0,3 - 0,9%, C: 0,03 - 0,3%, N: 0, 005 - 0,5%, wobei Cr + Si: 15 - 22%, sowie die optionalen Elemente Al: < 0,1%, P: < 0,1%, S: < 0,05%, Mo: < 3%, Co: < 1%, Nb: < 1%, seltene Erdmetalle in Summe < 0,3%, der Rest Eisen und unvermeidbare Verunreinigungen, enthält; Vergießen der Metallschmelze zu einem Vorprodukt; Warmumformen des Vorprodukts zu einem umgeformten Vorprodukt; und Lösungsglühen des umgeformten Vorprodukts bei einer Glühtemperatur zwischen 1000°C und 1200°C über eine Glühdauer von 0,5 bis 10 Stunden.

Durch den vergleichsweise hohen Chromgehalt wird eine hohe Korrosionsbeständigkeit der Formgedächtnislegierung erreicht. Die weiteren Legierungselemente wurden so eingestellt, dass die Formgedächtnislegierung gute Formgedächtnis-Eigenschaften beibehält. Darüber hinaus hat sich herausgestellt, dass die offenbarte Formgedächtnislegierung mit einem hohen Ferritanteil realisierbar ist, wodurch eine hohe Festigkeit der Formgedächtnislegierung erzielt wird.

Im Folgenden werden die Legierungselemente sowie deren Wirkungen beschrieben. Prozentangaben zu Legierungselementen sind in Gew.-% zu verstehen.

### Mangan (Mn)

Mn dient zur Stabilisierung des γ-Austenits (im Folgenden als Austenit bezeichnet) im Gefüge und hat insbesondere Einfluss auf das Schaltverhalten (Phasenübergang zwischen Austenit und ε-Martensit) in der Formgedächtnislegierung. Unterhalb eines Mn-Gehalts von 15% ist die Austenit-stabilisierende Wirkung nicht gegeben. Ein Mn-Gehalt über 20% hat nachteilige Auswirkungen auf die Martensitbildung (mit Martensit ist im Folgenden, solange nichts anderes angegeben ist, stets ε-Martensit gemeint).

### Silizium (Si)

Si dient der Sicherstellung der Reversibilität der Phasenumwandlung von Martensit in Austenit. Außerdem erhöht Si die Oxidationsbeständigkeit. Unterhalb von 4% bewirkt Si eine Reduzierung des SME. Bei einem Siliziumgehalt von über 9% kann eine Versprödung des Materials beobachtet werden.

Si reduziert die Stapelfehlerenergie, wodurch die Umwandlung vom Austenit in das Martensit beschleunigt wird. Darüber hinaus wirkt Si als Ferrit-Stabilisator.

### Chrom (Cr)

Cr erhöht die Korrosionsbeständigkeit. Daneben ist Cr ein Ferrit-Stabilisator.

Um die Korrosionsbeständigkeit wirksam zu erhöhen, wird ein Cr-Gehalt von mindestens 11%, vorzugsweise mindestens 12% benötigt. Ein Cr-Gehalt über 18% hat zur Folge, dass im Gefüge mehr als 50% Ferrit vorhanden ist. Da nur Austenit zum SME beiträgt, ist ein zu hoher Ferrit-Gehalt nachteilig für den SME. Außerdem erhöht Cr die Stapelfehlerenergie γ_{SF} (im Folgenden mit SFE bezeichnet), die jedoch möglichst niedrig sein sollte, um bevorzugt Martensit zu erhalten. Bei zu hoher SFE verschwindet der SME, da sich im Austenit dann ausschließlich Zwillinge ausbilden.

### Nickel (Ni)

Ni dient zur Stabilisierung des austenitischen Gefüges und verbessert zudem die Umformbarkeit der Formgedächtnislegierung.

Ni-Gehalte von über 7% zeigen keine positive Wirkung auf die Materialeigenschaften und werden auch aus Kostengründen vermieden. Bei Ni-Gehalten über 7% besteht die Gefahr, dass der Austenit so stark stabilisiert wird, dass die für den SME erforderliche martensitische Phasenumwandlung erschwert wird und bei der hierfür erforderlichen Vorverformung nicht mehr in ausreichendem Maße stattfindet. Deswegen werden Ni-Gehalte von maximal 7% bevorzugt eingesetzt.

### Vanadium (V)

V hat eine höhere Affinität zu C und N als Cr. V kann somit gewährleisten, dass Cr im Gefüge gelöst bleibt, so dass es die Korrosionsbeständigkeit erhöhen kann.

Ein weiterer vorteilhafter Effekt von V besteht darin, dass es während der Alterungsbehandlung feine Vanadium-Carbonitride V(C,N) (Durchmesser < 10 µm) bildet (sogenannte Vanadium-Carbonitrid-Ausscheidungen), die homogen verteilt im Gefüge der festen Formgedächtnislegierung gelöst werden. Die Vanadium-Carbonitride V(C,N) bewirken eine Festigkeitssteigerung.

Das heißt, V ermöglicht bei Vorhandensein von C > 0,1% bei einer (optionalen) Alterungsbehandlung das "Züchten" von V(C,N)-Ausscheidungen, die nach der Alterungsbehandlung im Gefüge der Formgedächtnislegierung als V(C,N)-Partikel fein verteilt vorliegen. Diese V(C,N)-Ausscheidungen haben eine positive Auswirkung auf den SME.

Der minimale V-Gehalt beträgt daher 0,3%. Der maximale V-Gehalt beträgt 0,9%. Bei einem V-Gehalt größer als etwa 0,9% kann eine ungünstige Ausscheidungskinetik in Bezug auf die V(C,N)-Ausscheidung auftreten.

### Kohlenstoff (C)

C ist ein Austenit-Stabilisator. Außerdem verbessert C den SME. Deswegen wurde ein minimaler C-Gehalt von 0,03% gewählt.

Neben seiner Wirkung als Austenit-Stabilisator wirkt C als Zwischengitterelement und steigert die Festigkeit der Legierung.

Wenn der C-Gehalt 1% übersteigt, beginnt die Duktilität erheblich zu sinken. Ferner verändert ein zu hoher C-Gehalt das Umwandlungsverhalten und führt bei der Abschreckungshärtung zur Bildung der martensitischen α'-Phase (die im Gegensatz zur martensitischen ε-Phase unerwünscht ist). Deshalb liegt der maximale C-Gehalt bei 0,3%.

### Stickstoff (N)

N wirkt (wie C) als Zwischengitterelement und Austenit-Stabilisator. Außerdem steigert N die Festigkeit der Legierung. Wie bei C verändert auch ein zu hoher N-Gehalt das Umwandlungsverhalten und führt bei der Abschreckungshärtung zur Bildung der (unerwünschten) martensitischen α'-Phase. Deshalb liegt der maximale N-Gehalt bei 0,5%.

### Molybdän (Mo)

Mo reduziert die Stapelfehlerenergie und verbessert die Hochtemperatur-Oxidationsbeständigkeit. Bei einem Mo-Gehalt von weniger als 0,1% sind die Auswirkungen unbedeutend. Bei einem Mo-Gehalt von mehr als 3% verschlechtern sich die Gedächtnis- und Warmverformungs-Eigenschaften der Legierung.

### Kobalt (Co)

Co verbessert den SME und die Warmverformungs-Eigenschaften der Legierung. Bei Co-Gehalten von weniger als 0,1% sind die Auswirkungen unbedeutend, während bei einem Co-Gehalt von mehr als 1% keine weiteren Verbesserungen erzielt werden.

### Niob (Nb)

Nb hat (wie V) eine höhere Affinität zu Kohlenstoff und Stickstoff als Cr. Daher kann Nb bis zu einer maximalen Grenze von 1% hinzugefügt werden.

### Seltene Erdmetalle

Seltene Erdmetalle, insbesondere z.B. Sc, Y, La oder Ce, verbessern die Korrosionsbeständigkeit und können in Summe beispielsweise bis zu 0,3% hinzugefügt werden.

Beispiele und Ausführungsmöglichkeiten der Erfindung werden nachfolgend unter Bezugnahme auf die Zeichnungen näher erläutert.
Figur 1 zeigt in schematischer Darstellung ein Beispiel einer Prozessfolge (Herstellungsroute) für die Herstellung einer Formgedächtnislegierung.
Figur 2 zeigt eine mittels Elektronenrückstreubeugung (EBSD: Electron BackScatter Diffraction) erzeugte Darstellung der Phasen des Mikrogefüges einer Formgedächtnislegierung.
Figur 3 veranschaulicht die Abhängigkeit der Martensitbildung während der Vordehnung (Martensitumwandlung) von der Stapelfehlerenergie (SFE).
Figur 4 zeigt Spannungs-Dehnungskurven für drei Beispiele SMA_1, SMA_2, SMA_3 von Formgedächtnislegierungen gemäß der Offenbarung und einer Referenz-Formgedächtnislegierung SMA_R während der Vordehnung (Martensitumwandlung).
Figur 5 zeigt Spannungs-Temperaturkurven für drei Beispiele SMA_1, SMA_2, SMA_3 von Formgedächtnislegierungen gemäß der Offenbarung und einer Referenz-Formgedächtnislegierung SMA_R während der Aktivierung (Austenitumwandlung) und einer nachfolgenden Abkühlung.

Die im Folgenden anhand von Figur 1 erläuterten Prozessschritte sind beispielhaft und können durch andere oder ähnliche Prozessschritte ersetzt oder ergänzt werden. Insbesondere können zwischen den im Folgenden beschriebenen Prozessschritten weitere Prozesse vorgesehen sein, auf die in dieser Beschreibung nicht näher eingegangen wird.

Ausgangspunkt der Legierungserzeugung ist ein Erschmelzungsprozess 1, in welchem eine Metallschmelze erschmolzen wird. Dieser Prozess kann beispielsweise in einem Elektrolichtbogenofen (EAF: Electro Arc Furnace), in einem Induktionsofen (z.B. einem Vakuum-Induktionsentgasungsofen VID (Vacuum Induction Degassing) oder durch VIM (Vacuum Induction Melting))erfolgen.

Mit dem Bezugszeichen 2 wird eine sekundärmetallurgische Behandlung (Sekundärmetallurgie) bezeichnet. Dabei wird die Legierungszusammensetzung innerhalb der beanspruchten Bereiche eingestellt. Hierfür kann beispielsweise ein AOD (Argon Oxygen Decarburization) Konverter, eine VOD (Vacuum Oxygen Decarburization) Anlage und/oder ein Pfannenofen (LF: Ladle Furnace) eingesetzt werden.

Nachfolgend wird die Metallschmelze (Formgedächtnislegierung) bei Bezugszeichen 3 zu einem Vorprodukt vergossen. Beispielsweise kann ein Blockguss oder ein Barrenguss verwendet werden.

In einem späteren Prozessschritt (Bezugszeichen 4) erfolgt eine Warmumformung des Vorproduktes zu einem umgeformten Vorprodukt. Bei dem umgeformten Vorprodukt kann es sich beispielsweise um ein Band (Warmband), ein Blech, einen Block, einen Stab usw. handeln. Die Warmumformung 4 kann z.B. ein Grobwalzen 4.1 in einem Grobwalzwerk und (optional) weitere Umformungsschritte, wie beispielsweise Mehrlinien-Walzen (bei 4.2) in einem Mehrlinien-Walzwerk umfassen oder optional eine Schmiedebehandlung.

In der weiteren Prozessfolge wird das umgeformte Vorprodukt bei Bezugszeichen 5 geglüht. Die Glühtemperatur kann zwischen 1000°C und 1200°C liegen. Die Glühdauer kann z.B. von 0,5 Std. - 10 Std. betragen.

Das Lösungsglühen 5 erfolgt zur Beseitigung von Restausscheidungen und ausgeprägten Texturen aus der Produktion. Zu diesem Zweck wird das umgeformte Vorprodukt bei einer hohen Temperatur (z.B. gleich oder größer als 1050°C) für eine ausreichend lange Zeitdauer (z.B. 3 Std. oder mehr) in Lösung gebracht. Das Lösungsglühen dient der Homogenisierung von Konzentrationsunterschieden der Legierungselemente durch Diffusion und der Verminderung von Gefügeinhomogenitäten.

Mittels des Lösungsglühens 5 lassen sich die Phasenanteile, insbesondere die Austenit-Ferrit-Anteile, sehr genau einstellen. Es hat sich gezeigt, dass es möglich ist, einen (hohen) Ferritanteil einzustellen, der bis zu 45 Vol.-% der Mikrostruktur betragen kann. Durch die zusätzliche ferritische Phase wird die Festigkeit der Formgedächtnislegierung erhöht.

Ferrit trägt nicht zum SME bei. Überraschenderweise hat sich jedoch gezeigt, dass auch bei einem Ferrit-Gehalt von bis zu 45 Vol.-% noch ein sehr guter SME (durch die verbleibende Austenit-Phase) erreichbar ist.

Die Einstellung der Phasenanteile im Mikrogefüge ist abhängig von der Glühtemperatur und der Glühdauer. Je höher die Glühtemperatur und/oder je länger die Glühdauer, desto mehr Ferrit bildet sich. Gemäß einigen Ausführungsbeispielen wird also ein Lösungsglühen 5 bei höherer Temperatur und/oder über eine längere Glühdauer durchgeführt, um die gewünschten Austenit-Ferrit-Anteile der Formgedächtnislegierung zu schaffen.

Da Cr ein Ferritbildner ist, kann Ferrit mehr Cr beinhalten als Austenit, d.h. bei längerem Lösungsglühen sollte sich der Cr-Gehalt in Ferrit erhöhen und im Austenit sollte sich weniger Cr befinden. Es hat sich jedoch gezeigt, dass trotz des Lösungsglühens 5 Cr sowohl im Ferrit als auch im Austenit mit einem Gehalt Cr > 11 Gew.-%, insbesondere Cr > 12 Gew.-% verbleibt, um die Korrosionsbeständigkeit der Formgedächtnislegierung zu gewährleisten.

Das Lösungsglühen 5 kann durch Abkühlen, z.B. durch ein Abschrecken (schnelle Temperaturerniedrigung) beendet werden. Das Abschrecken kann beispielsweise durch Zugabe von Wasser erfolgen. Es wird auch als Abschreckungshärtung bezeichnet. Durch das Abschrecken wird die Bildung von Ausscheidungen während des Abkühlungsprozesses vermieden. Außerdem wird durch das Abschrecken das beim Lösungsglühen 5 vorliegende Phasengemisch (ferritische Phase (bcc), austenitische Phase (fcc) sowie in geringem Umfang martensitische Phase (hcp) und Carbide) eingefroren.

An das Lösungsglühen 5 mit nachfolgendem Abkühlen (z.B. Abschrecken) kann sich optional eine Alterungsbehandlung 6 des Warmbandes (bzw. daraus hergestellter Produkte, Bauteile oder Proben) anschließen. Bei der Alterungsbehandlung, die in der Technik auch als "Auslagern" bezeichnet wird, kann gezielt V(C,N) gezüchtet werden. V(C,N)-Ausscheidungen haben positive Auswirkungen auf den SME (der nur in der austenitischen Phase auftritt). Gleichzeitig hat V(C,N) eine festigkeitssteigernde Wirkung.

Eine weitere vorteilhafte Wirkung von V(C,N) besteht darin, dass es C bindet und somit Chromcarbid-Ausscheidungen unterdrückt. Chromcarbid-Ausscheidungen sind unerwünscht, da sie Cr binden, das dann nicht mehr für den Korrosionsschutz zur Verfügung stehen würde.

Die Alterungsbehandlung des abgekühlten umgeformten Vorproduktes kann bei einer Temperatur zwischen 550°C und 800°C, insbesondere 600°C und 700°C erfolgen. Insbesondere kann die Alterungsbehandlung bei Temperaturen unter 750°C, 700°C, 650°C, 640°C oder 630°C durchgeführt werden.

Eine Zeitdauer der Alterungsbehandlung kann zwischen 1 Std. und 300 Std., insbesondere zwischen 3 Std., 4 Std., 5 Std., 8 Std. 10 Std. oder 15 Std. und 50 Std. betragen. Die optionale Alterungsbehandlung ("Auslagern") ändert die Phasenanteile der Formgedächtnislegierung nicht mehr.

Es hat sich gezeigt, dass bei der Alterungsbehandlung bei tieferen Temperaturen die Keimbildungsrate höher ist und sich somit mehr fein verteilte Ausscheidungen (z.B. V(C,N)-Ausscheidungen) bilden, jedoch die Keimwachstumsrate niedriger ist, wodurch mehr Zeit benötigt wird, um die ideale Ausscheidungsgröße zu erreichen. Insofern können beispielsweise durch vergleichsweise tiefe Temperaturen und lange Zeitdauern günstige Bedingungen für die Alterungsbehandlung geschaffen werden.

Nach dem Lösungsglühen und Abkühlen des umgeformten Vorproduktes und der (optionalen) Alterungsbehandlung kann das umgeformte Vorprodukt z.B. an einen Kunden ausgeliefert werden (bei der gestrichelten Linie in Figur 1). Der folgende Prozessschritt 7 umfasst eine Vordehnung ("Recken") des umgeformten Vorproduktes bzw. eines daraus hergestellten Produktes. Dieser Prozessschritt 7 kann beim Kunden oder vor Ort beim Einbau der Formgedächtnislegierung z.B. in ein Bauteil (z.B. Betonteil) erfolgen. Die Vordehnung 7 bewirkt die Martensitumwandlung.

Der Begriff Formgedächtnislegierung umfasst im Folgenden die Legierung als solche sowie auch aus dieser Legierung hergestellte Produkte, z.B. Bänder, Bleche (Platinen), Stäbe, Träger, Proben, usw.

Ein Vorteil des in Figur 1 veranschaulichten Herstellungsverfahrens besteht darin, dass die Formgedächtnislegierung über eine Herstellungsroute unter Atmosphäre hergestellt werden kann.

Tabelle 1 fasst Bereichsangaben der chemischen Zusammensetzung von Formgedächtnislegierungen nach der Offenbarung zusammen. Neben den Grenzwerten sind bevorzugte und speziell bevorzugte Bereichsgrenzen genannt (oG: obere Grenze; Bev. oG: Bevorzugte obere Grenze; Sp_bev. oG: Speziell bevorzugte obere Grenze; uG: untere Grenze; Bev. uG: Bevorzugte untere Grenze; Sp_bev. uG: Speziell bevorzugte untere Grenze). Alle Werte sind in Gew.-% angegeben.

**Tabelle 1 (Legierungszusammensetzung [Gew.-%])**

| Grenzwerte | C | Si | Mn | Cr | Ni | V | P | S | N |
|---|---|---|---|---|---|---|---|---|---|
| oG | 0,3 | 9 | 20 | 18 | 7 | 0,9 | 0,1 | 0,05 | 0,5 |
| Bev. oG | 0,25 | 8,5 | 19 | 16 | 6 | 0,7 | 0,1 | 0,05 | 0,4 |
| Sp_bev. oG | 0,21 | 8 | 18,5 | 15 | 5 | 0,5 | 0,1 | 0,05 | 0,2 |
| Sp_bev. uG | 0, 18 | 5 | 16 | 13 | 3,5 | 0,4 | | | 0,005 |
| Bev. uG | 0,07 | 4,5 | 15,5 | 12 | 3 | 0,35 | | | 0,005 |
| uG | 0,03 | 4 | 15 | 11 | 2,5 | 0,3 | | | 0,005 |

**Tabelle 1 (Fortsetzung - Legierungszusammensetzung [Gew.-%])**

| Grenzwerte | Al | Cr+Si | Mo | Co | Nb | Seltene Erdmetalle |
|---|---|---|---|---|---|---|
| oG | 0,1 | 22 | 3 | 1 | 1 | 0,3 |
| Bev. oG | 0,07 | 21 | 1,5 | 0,5 | 0,5 | 0,2 |
| Sp_bev. oG | 0,05 | 20 | 0,2 | 0,2 | 0,2 | 0,05 |
| Sp_bev. uG | | 17 | | | | |
| Bev. uG | | 16 | | | | |
| uG | | 15 | | | | |

Die hier offenbarte Formgedächtnislegierung (SMA) wird auch als Duplex-SMA bezeichnet, da sie (fast vollständig, siehe Tabelle 2) aus der α-Phase (Ferrit) und der γ-Phase (Austenit) besteht. Herkömmliche Formgedächtnislegierungen bestehen häufig praktisch nur aus der Austenit-Phase. Überraschenderweise hat sich bei den erfindungsgemäßen Formgedächtnislegierungen herausgestellt, dass trotz hoher Ferritanteile noch ein sehr guter SME (durch die verbleibende Austenit-Phase) erreichbar ist.

Tabelle 2 fasst Bereichsangaben der Phasenanteile der Mikrostruktur von Formgedächtnislegierungen nach der Offenbarung zusammen. Neben den Grenzwerten sind bevorzugte und speziell bevorzugte Bereichsgrenzen mit den zu Tabelle 1 erläuterten Abkürzungen genannt. Die Angaben beziehen sich auf eine Formgedächtnislegierung nach der Wärmebehandlung (Lösungsglühen 5 und Abkühlen (optionales Abschrecken)) oder nach der (die Phasenanteil unverändert belassenden) optionalen Alterungsbehandlung 6. Die Messung erfolgte mit der EBSD-Analysemethode. Elektronenrückstreubeugung (EBSD - Electron backscatter diffraction) ist ein Messverfahren, mit dessen Hilfe das kristalline Gefüge eines Werkstoffs analysiert werden kann. EBSD-Systeme werden in Rasterelektronenmikroskopen eingesetzt.

**Tabelle 2 (Mikrostruktur [Vol.-%])**

| Grenzwerte | Austenit (fcc) | Ferrit (bcc) | Martensit (hcp) | Carbide |
|---|---|---|---|---|
| oG | 85 | 45 | 15 | 5 |
| Bev. oG | 80 | 40 | 10 | 5 |
| Sp_bev. oG | 75 | 40 | 5 | 3 |
| Sp_bev. uG | 52 | 20 | - | - |
| Bev. uG | 45 | 15 | - | - |
| uG | 35 | 10 | - | - |

Eine Formgedächtnislegierung gemäß der Offenbarung kann ferner dadurch charakterisiert werden, dass der Cr-Gehalt sowohl in der austenitischen Phase als auch in der ferritischen Phase z.B. mehr als 11 Gew.-%, insbesondere mehr als 12 Gew.-% betragen kann. Dadurch wird eine erhöhte Korrosionsbeständigkeit der Formgedächtnislegierung erreicht. Die Messung erfolgt dabei z.B. mittels EDS-Punkt Analyse im Rasterelektronenmikroskop (EDS: Energy Dispersive X-ray Spectroscopy). Dabei werden gezielt mehrere Punkte (z.B. 30 Punkte; 15 Punkte im Ferrit, 15 Punkte im Austenit) in der Ferritphase und der Austenitphase gemessen und ausgewertet.

Ferner ist es bekannt, dass der SME stark von der Stapelfehlerenergie abhängig ist. Man benötigt eine vergleichsweise niedrige Stapelfehlerenergie (SFE < 20 mJ/m²), um bei der Verformung (Prozess 7) der Formgedächtnislegierung bevorzugt ε-Martensit zu erhalten und somit den SME zu erzielen. Ist die Stapelfehlerenergie SFE zu hoch, tritt der SME nicht ein, da sich im Austenit dann ausschließlich Zwillinge ausbilden (siehe Figur 3) .

Die Stapelfehlerenergie SFE wurde nach der Formel von Qi-Xun berechnet. Die Berechnung der Stapelfehlerenergie SFE bezieht sich auf die gesamte Formgedächtnislegierung, d.h. auf sämtliche Phasen dieser Legierung (mit % wird Gew.-%) bezeichnet. SFE = 39 + 1,59*Ni - 1,34*Mn + 0,06*Mn2 - 1,75*Cr + 0,01*Cr2 + 15,21*Mo - 5,59*Si + 26,27*(C + 1,2*N) * (Cr + Mn + Mo)0,5 + 0,61 * [Ni * (Cr + Mn)]0,5 - 60,69* (C + 1,2*N)0,5 mJ/m2.

Der Formel ist zu entnehmen, dass Austenit-Bildner, wie beispielsweise Mn, C, N, die Stapelfehlerenergie SFE erhöhen. Ferrit-Bildner, wie z.B. Cr und Si, senken die gemäß der obigen Gleichung empirisch ermittelte Stapelfehlerenergie SFE.

Eine Formgedächtnislegierung gemäß der Offenbarung kann dadurch charakterisiert werden, dass sie eine Stapelfehlerenergie SFE (bezogen auf die gesamte Legierung) z.B. im Bereich -40 mJ/m² < SFE < 40 mJ/m², insbesondere -35 mJ/m² < SFE < 30 mJ/m², oder -25 mJ/m² < SFE < 20 mJ/m² aufweist.

Bei den Formgedächtnislegierungen gemäß der Offenbarung werden Aktivierungstemperaturen Tₐₖₜ < 300°C und insbesondere z.B. Tₐₖₜ < 200°C, Tₐₖₜ < 180°C oder Tₐₖₜ < 170°C erreicht. Insbesondere bei Anwendungen im Betonbau sind Aktivierungstemperaturen gleich oder kleiner als 200°C erforderlich und niedrigere Aktivierungstemperaturen vorteilhaft.

### Beispiele

Tabelle 3 zeigt Beispiele der Legierungszusammensetzungen von Formgedächtnislegierungen SMA_1 bis SMA_3 gemäß der Offenbarung und einer Referenzlegierung SMA_R. Die Referenzlegierung SMA_R ist ebenfalls eine Formgedächtnislegierungen auf Fe-Mn-Si-Basis, wobei jedoch der Cr-Gehalt zu niedrig für einen wirkungsvollen Korrosionsschutz ist. Der Restgehalt besteht in allen Fällen aus Eisen sowie den unvermeidbaren Verunreinigungen, gegebenenfalls auch aus zuvor genannten optionalen Elementen (wobei in den Beispielen weder Al, Mo, Co, Nb noch seltene Erdmetalle beigefügt waren).

**Tabelle 3 (Legierungszusammensetzungen - Beispiele)**

| SMA | C | Si | Mn | Cr | Ni | V | P | S | N | Al, Mo, Co, Nb |
|---|---|---|---|---|---|---|---|---|---|---|
| SMA_1 | 0,11 | 5,97 | 16,82 | 12,16 | 4,09 | 0,46 | 0,005 | 0,0094 | 0,0095 | - |
| SMA_2 | 0,11 | 4,97 | 16,86 | 14, 18 | 4,08 | 0,47 | <0,005 | 0,0081 | 0,0098 | - |
| SMA_3 | 0,11 | 6,00 | 16,81 | 13,07 | 4,20 | 0,46 | 0,005 | 0,0089 | 0,011 | - |
| SMA_R | 0,18 | 5,00 | 17,00 | 10,00 | 4,00 | 0,65 | 0,005 | 0,0079 | <0,05 | - |

| | | | | | | | | | | |
|---|---|---|---|---|---|---|---|---|---|---|
| Alle Werte sind in Gew.-% angeführt. | | | | | | | | | | |

Figur 2 zeigt eine EBSD-Analyse des Mikrogefüges der Formgedächtnislegierung SMA_2 nach dem Warmumformen. Erkennbar ist, dass neben der austenitischen Phase (fcc) ein relativ hoher Anteil der ferritischen Phase (bcc) vorhanden ist. Die martensitische Phase (hcp) liegt im Ausgangszustand der Formgedächtnislegierung nur in einem ganz geringem Anteil vor.

Das in Figur 2 gezeigte Mikrogefüge liegt nach dem Lösungsglühen und Abschrecken (Prozessschritt 5) der Formgedächtnislegierung SMA_2 vor.

Die im Wesentlichen zwei-phasige Struktur ("Duplex-SMA") des Mikrogefüges führt zu einer hohen Festigkeit (aufgrund der Phasengrenzen, die die Festigkeit steigern) der Legierung. Außerdem wird die Dehngrenze erhöht, was eine Erhöhung der Rückumwandlungsspannung Rr bewirkt.

Tabelle 4 zeigt die Herstellungsparameter der Legierungen SMA_1, SMA_2, SMA_3 und SMA_R. Die Glühbehandlung (Lösungsglühen 5) erfolgte bei sämtlichen Legierungen bei 1070°C über eine Zeitdauer von 4 Std. Die sich an das Abkühlen (z.B. Abschrecken) anschließende Alterungsbehandlung wurde bei SMA_1, SMA_2, SMA_3 bei tieferen Temperaturen (gleich oder unter 660°C) als bei SMA_R (700°C) durchgeführt.

Ferner wurde die Alterungsbehandlung bei SMA_1, SMA_2, SMA_3 über einen längeren Zeitraum (Dauer gleich oder größer als 19 Std.) durchgeführt.

**Tabelle 4 (Herstellungsparameter)**

| SMA | Lösungsglühen | | Alterungsbehandlung | |
|---|---|---|---|---|
| | Temperatur [°C] | Dauer [Std.] | Temperatur [°C] | Dauer [Std.] |
| SMA_1 | 1070 | 4 | 600 | 19 |
| SMA_2 | 1070 | 4 | 632 | 24 |
| SMA_3 | 1070 | 4 | 660 | 24 |
| SMA_R | 1070 | 4 | 700 | 8 |

Die angegeben Herstellungsparameter für SMA_1, SMA_2, SMA_3 sind auf sämtliche Formgedächtnislegierungen nach der Offenbarung anwendbar, d.h. die Temperatur der Alterungsbehandlung kann generell z.B. gleich oder kleiner oder größer als 660°C, 632°C, oder 600°C betragen und/oder ihre Dauer kann generell z.B. gleich oder kleiner oder größer als 19 Std. oder 24 Std. sein. D.h., sämtliche in der Tabelle 4 angegebene Werte sind auch als obere oder untere Grenzwerte von Bereichen offenbart. Im Allgemeinen kann die Temperatur der Alterungsbehandlung wie bereits erwähnt insbesondere gleich oder kleiner als z.B. 750°C, 700°C, 650°C, 640°C, 630°C sein und/oder die Zeitdauer der Alterungsbehandlung kann insbesondere gleich oder größer als z.B. 3 Std., 4 Std., 5 Std., 8 Std., 10 Std. oder 15 Std. sein.

Tabelle 5 fasst die Phasenanteile und die Stapelfehlerenergie der Legierungsbeispiele SMA_1, SMA_2, SMA_3 und der Referenzlegierung SMA_R (nach dem Lösungsglühen und dem Abschrecken) zusammen.

**Tabelle 5 (Mikrogefüge)**

| SMA | bcc: ferritischer Anteil [Vol.-%] | fcc: austenitischer Anteil + hcp (Martensit) + Carbide [Vol.-%] | Stapelfehlerenergie SFE [mJ/m²] |
|---|---|---|---|
| SMA_1 | 24 | Rest | -3,8 |
| SMA_2 | 25 | Rest | -0,1 |
| SMA_3 | 37 | Rest | -4,2 |
| SMA_R | 2 | Rest | 15,9 |

SMA_R liegt praktisch ausschließlich in der austenitischen Phase vor. SMA_1, SMA2 und SMA_3 weisen ferritische Anteile zwischen 24 und 37 Vol.-% auf. Ferner ist die Stapelfehlerenergie SFE (bezogen auf die Gesamtlegierung) bei SMA_1, SMA_2, SMA_3 deutlich niedriger als bei SMA_R. Betrachtet man bei SMA_1, SMA_2, SMA_3 allein die austenitische Phase, ist die Stapelfehlerenergie ähnlich wie bei SMA_R.

Dabei wurden sowohl in der austenitischen Phase als auch in der ferritischen Phase bei SMA_1, SMA_2 und SMA_3 mehr als 12 Gew.-% Cr (mittels EDS-Punktanalyse) gemessen.

Die in Tabelle 5 genannten Werte für SMA_1, SMA_2, SMA_3 sind auf sämtliche Formgedächtnislegierungen nach der Offenbarung anwendbar, d.h. die für die Phasenanteile und/oder Stapelfehlerenergien angegebenen Werte sind auch als obere oder untere Grenzwerte von Bereichen offenbart.

Aufgrund der wesentlich höheren ferritischen Phasenanteile im Mikrogefüge weisen Formgedächtnislegierungen gemäß der Offenbarung (z.B. SMA_1, SMA_2, SMA_3) magnetische Eigenschaften auf. Magnetische Formgedächtnislegierungen können in verschiedenen Anwendungen vorteilhaft sein.

Die thermomechanischen Eigenschaften der Formgedächtnislegierungen SMA_1 SMA_2, SMA_3, SMA_R wurden durch Vordehnung und Aktivierungsversuche gemessen. Die Vordehnung entspricht dem Prozessschritt 7 der Figur 1.

Figur 4 zeigt die bei der Vordehnung gemessenen Spannungs-Dehnungskurven für die genannten Formgedächtnislegierungen. Sämtliche Formgedächtnislegierungen erfuhren eine Dehnung auf 2% und wurden dann vollständig entlastet. Bei den Formgedächtnislegierungen ist der nicht-lineare Spannungs-Dehnungsverlauf auf die Martensitumwandlung oder auf plastisches Fließen oder eine Kombination aus diesen beiden Effekten zurückzuführen.

Figur 4 verdeutlicht, dass die Formgedächtnislegierungen SMA_1, SMA_2, SMA_3 gemäß der Offenbarung eine höhere Dehngrenze Rp0,1 erzielten als die Referenzlegierung SMA_R. Die Dehngrenze Rp0,1 wurde bei 0,1% plastischer Dehnung bestimmt (Schnittpunkt der Spannungs-Dehnungskurven mit der Geraden, die bei 0,1% Dehnung die X-Achse schneidet). Die höheren Dehngrenzen Rp0,1 der Legierungen SMA_1, SMA_2, SMA_3 (siehe auch Tabelle 6) bewirken eine Erhöhung der Rückumwandlungsspannung im Vergleich zur Referenzlegierung SMA_R.

Nach der Vordehnung (Martensitumwandlung) wurden die Legierungen SMA_1, SMA_2, SMA_3, SMA_R aktiviert, siehe Figur 5. Die Aktivierung umfasst das Erwärmen und Abkühlen der Legierungen. Dabei sind die Legierungen mechanisch eingespannt (fixiert), d.h., sie können sich weder ausdehnen noch zusammenziehen.

Die Aktivierung beginnt in dem hier dargestellten Beispiel bei etwa 23°C bei einer Zugspannung von etwas über 100 MPa. Bei einer Temperaturerhöhung dehnt sich die Legierung zunächst aus und vermindert dadurch im eingespannten Zustand die Zugspannung. Eine Legierung ohne SME würde sich bei einer weiteren Temperaturerhöhung immer weiter ausdehnen wollen und dadurch schließlich in den Druckbereich übergehen (siehe gepunktete Linie) . Der SME mit der bei K (Knick) einsetzenden Austenitumwandlung bewirkt eine Kontraktion und verhindert somit einen Druckaufbau bei der weiteren Erwärmung der Legierung.

Bei der nachfolgenden Abkühlung der Formgedächtnislegierung will sich diese zusammenziehen, was jedoch aufgrund des eingespannten Zustands der Legierung (in der Praxis ist sie z.B. in einem Betonbauteil verbaut) nicht möglich ist. Dadurch kommt es zu einer Erhöhung der Spannung in Zugrichtung. Am Ende des Abkühlungsprozesses (d.h. oben links in Figur 5) werden die in Tabelle 6 angegebenen Spannungen (sogenannte Rückumwandlungsspannung Rr) erzeugt. Diese Spannungen werden genutzt, um Bauteile (z.B. Betonbauteile), in denen die Formgedächtnislegierung verbaut ist, zu verstärken. In der Praxis können auf diese Weise Betondecken, Betonträger, Brücken, Betonsilos usw. gegenüber Belastung verstärkt werden, wodurch weniger Beton für das entsprechende Bauwerk bzw. Bauteil (z.B. Betonbauteil) benötigt wird.

**Tabelle 6 (Mechanische Parameter, gemessen bei Vordehnung und Aktivierung)**

| SMA | Dehngrenze Rp0, 1 [MPa] | Aktivierungsprozess | |
|---|---|---|---|
| | | Rückumwandlungsspannung Rr [MPa] | Aktivierungstemperatur Tₐₖₜ [°C] |
| SMA_1 | 415 | 315 | 160 |
| SMA_2 | 402 | 324 | 160 |
| SMA_3 | 443 | 323 | 160 |
| SMA_R | 354 | 342 | 160 |

Die Vordehnung (Figur 4) und die Aktivierungsversuche (Figur 5) wurden mit einer Zwick-Zugprüfmaschine Z020 durchgeführt, die mit einer Klimakammer ausgestattet ist. Zur Messung der Dehnung wurde ein Dehnungsaufnehmer vom Typ mini-MFA 2 verwendet, dessen Genauigkeitsklasse 0,2 nach EN ISO 8513 beträgt. Der Linearitätsfehler des Dehnungsaufnehmers einschließlich der Hysterese lag innerhalb von 0, 05% . Während der Aktivierung (mit einer Aktivierungstemperatur Tₐₖₜ von 160°C) wurde die Dehnung direkt über den Dehnungsaufnehmer kontrolliert, dessen thermische Ausdehnung nach der Kalibrierung durch die Prüfmaschine kompensiert wurde. Die Messung wurde an SMA-Proben durchgeführt, die in Hundeknochenform geschnitten waren und eine Länge von 32 mm sowie eine Breite von 1,6 mm aufwiesen.

Die Rückumwandlungsspannung Rr (siehe Figur 5) kann bei den Formgedächtnislegierungen gemäß der Offenbarung im Allgemeinen z.B. größer als 300 MPa, insbesondere 320 MPa sein. Weitere Versuche ergaben, dass Rückumwandlungsspannungen Rr > 400 MPa erreicht werden können. Die Dehngrenze Rp0,1 kann bei den Formgedächtnislegierungen gemäß der Offenbarung im Allgemeinen z.B. größer als 300 MPa, insbesondere größer als 400 MPa oder 430 MPa betragen.

## Patentansprüche

1. Formgedächtnislegierung auf Fe-Mn-Si-Basis, die (in Gew.-%) enthält:
| | |
|---|---|
| Mn: | 15 - 20%, |
| Si: | 4 - 9%, |
| Cr: | 11 - 18%, |
| Ni: | 2,5 - 7%, |
| V: | 0,3 - 0,9%, |
| C: | 0,03 - 0,3%, |
| N: | 0,005 - 0,5%, |
wobei Cr + Si: 15 - 22%, sowie die optionalen Elemente
| | |
|---|---|
| Al: | < 0,1%, |
| P: | < 0,1%, |
| S: | < 0,05%, |
| Mo: | < 3%, |
| Co: | < 1%, |
| Nb: | < 1%, |
seltene Erdmetalle in Summe: < 0,3%,
der Rest Eisen und unvermeidbare Verunreinigungen.

2. Formgedächtnislegierung nach Anspruch 1, wobei Cr: 12 - 16%, insbesondere 13 - 15%.

3. Formgedächtnislegierung nach Anspruch 1 oder 2, wobei Cr + Si: 16 - 21%, insbesondere 17 - 20%.

4. Formgedächtnislegierung nach einem der vorhergehenden Ansprüche, wobei
V: 0,35 - 0,7%, insbesondere 0,4 - 0,5%.

5. Formgedächtnislegierung nach einem der vorhergehenden Ansprüche, mit
einer Austenit-Phase (in Vol.-%) zwischen 35 und 85%, insbesondere 45 bis 80% oder 52 bis 75% und/oder
einer Ferrit-Phase (in Vol.-%) zwischen 15 und 45%, insbesondere 15 bis 40% oder 20 bis 40%.

6. Formgedächtnislegierung nach einem der vorhergehenden Ansprüche, wobei (in Gew.-%)
in einer Austenit-Phase der Formgedächtnislegierung mehr als 11% Cr, insbesondere mehr als 12% Cr vorhanden ist und/oder
in einer Ferrit-Phase der Formgedächtnislegierung mehr als 11% Cr, insbesondere mehr als 12% Cr vorhanden ist.

7. Formgedächtnislegierung nach einem der vorhergehenden Ansprüche, die eine Stapelfehlerenergie SFE im Bereich -40 mJ/m² < SFE < 40 mJ/m², insbesondere -35 mJ/m² < SFE < 30 mJ/m², oder -25 mJ/m² < SFE < 20 mJ/m² aufweist.

8. Formgedächtnislegierung nach einem der vorhergehenden Ansprüche, die eine Dehngrenze Rp0,1 > 300 MPa, insbesondere Rp0,1 > 400 MPa aufweist.

9. Formgedächtnislegierung nach einem der vorhergehenden Ansprüche, die eine Rückumwandlungsspannung Rr > 300 MPa, insbesondere Rr > 320 MPa aufweist.

10. Formgedächtnislegierung nach einem der vorhergehenden Ansprüche, wobei eine Aktivierungstemperatur Tₐₖₜ der Formgedächtnislegierung Tₐₖₜ < 200°C, insbesondere Tₐₖₜ < 170°C ist.

11. Verfahren zur Herstellung einer Formgedächtnislegierung auf Fe-Mn-Si-Basis, umfassend folgende Arbeitsschritte:
Erschmelzen einer Metallschmelze, die (in Gew.-%) enthält:
| | |
|---|---|
| Mn: | 15 - 20%, |
| Si: | 4 - 9%, |
| Cr: | 11 - 18%, |
| Ni: | 2,5 - 7%, |
| V: | 0,3 - 0,9%, |
| C: | 0,03 - 0,3%, |
| N: | 0,005 - 0,5%, |
wobei Cr + Si: 15 - 22%, sowie die optionalen Elemente
| | |
|---|---|
| Al: | < 0,1%, |
| P: | < 0,1%, |
| S: | < 0,05%, |
| Mo: | < 3%, |
| Co: | < 1%, |
| Nb: | < 1%, |
seltene Erdmetalle in Summe: < 0,3%,
der Rest Eisen und unvermeidbare Verunreinigungen;
Vergießen der Metallschmelze zu einem Vorprodukt;
Warmumformen des Vorprodukts zu einem umgeformten Vorprodukt; und
Lösungsglühen des umgeformten Vorprodukts bei einer Glühtemperatur zwischen 1000°C und 1200°C über eine Glühdauer von 0,5 bis 10 Stunden.

12. Verfahren nach Anspruch 11, wobei die Glühtemperatur über 1050°C, insbesondere über 1070°C bei einer Glühdauer über 3,0 Stunden, insbesondere über 3,5 Stunden oder 4,0 Stunden beträgt.

13. Verfahren nach Anspruch 11 oder 12, wobei das Lösungsglühen so durchgeführt wird, dass die Formgedächtnislegierung eine Austenit-Phase (in Vol.-%) zwischen 35 und 85%, insbesondere 45 bis 80% oder 52 bis 75% und/oder eine Ferrit-Phase (in Vol.-%) zwischen 15 und 45%, insbesondere 15 bis 40% oder 20 bis 40% aufweist.

14. Verfahren nach einem der Ansprüche 11 bis 13, ferner umfassend:
Abkühlen, insbesondere Abschrecken des umgeformten Vorprodukts nach dem Lösungsglühen; und
Alterungsbehandlung des abgekühlten umgeformten Vorproduktes bei einer Temperatur zwischen 550°C und 800°C, insbesondere 600°C und 700°C.

15. Verfahren nach Anspruch 14, wobei die Alterungsbehandlung über eine Zeitdauer zwischen 1 Stunde und 300 Stunden, insbesondere 3 Stunden und 50 Stunden durchgeführt wird.

16. Verfahren nach einem der Ansprüche 14 oder 15, wobei C > 0, 1% und die Alterungsbehandlung so durchgeführt wird, dass V(C,N)-Ausscheidungen erzeugt werden.
